# EUROPÄISCHE PATENTSCHRIFT

(11) **EP 0 274 017 B1**
(45) Veröffentlichungstag und Bekanntmachung des Hinweises auf die Patenterteilung: **29.07.1992**
(21) Anmeldenummer: 87116068.5
(22) Anmeldetag: 31.10.1987
(51) Int. Cl.: G03C 1/85

(54) **Antistatisches fotografisches Trägermaterial**
Antistatic photographic support material
Matériau support photographique antistatique

(30) Priorität: 06.01.1987 DE 3700183
(43) Veröffentlichungstag der Anmeldung: 13.07.1988
(73) Patentinhaber: Felix Schoeller jr. Papierfabrik GmbH & Co. KG, D-49086 Osnabrück (DE)
(72) Erfinder: Säverin, Eckehard, D-4500 Osnabrück (DE); Tyrakowski, Hans-Udo, D-4507 Hasbergen (DE)
(74) Vertreter: Rücker, Wolfgang

(56) Entgegenhaltungen:
- DE-A- 2 758 767
- US-A- 4 266 016
- US-A- 4 585 730
- PATENT ABSTRACTS OF JAPAN, Band 10, Nr. 110 (P-450)[2167], 24. April 1986; & JP-A-60 239 747 (MITSUBISHI SEISHI K.K.) 28-11-1985
- PATENT ABSTRACTS OF JAPAN, Band 11, Nr. 383 (P-646)[2830], 15. Dezember 1987; & JP-A-62 150 246 (MITSUBISHI PAPER MILLS LTD) 04-07-1987

## Beschreibung

Trägermaterialien für fotografische Schichten sind üblicherweise auf der Rückseite mit einer antistatischen Schicht versehen, um zu verhindern, daß sich während der Verarbeitung des Materials, d.h. während des Begießens mit lichtempfindlichen Emulsionen oder auch nach dem Bäderdurchgang bei Sortiervorgängen auf der Oberfläche statische Ladungen aufbauen. Die Entladungen würden zur Belichtung der fotografischen Schicht führen, so daß unerwünschte Markierungen im Bild sichtbar werden. Die statische Aufladung führt außerdem während des Sortierens zur Haftung der Bilder aneinander, so daß die weitere Verarbeitung gestört wird.

Neben den genannten antistatischen Eigenschaften soll die rückseitige Schicht des fotografischen Materials gleichzeitig folgende Anforderungen erfüllen:
- Geringe Schmutzaufnahme beim Durchgang des fotografischen Materials durch Walzentransportentwicklungsmaschinen, bei dem sich leicht Schmutzfilme aus den Oxydationsprodukten des Entwicklers ablagern.
- Möglichst hohe Abriebfestigkeit und Beständigkeit in alkalischen Entwicklerlösungen, die z.B. beim Durchgang des fotografischen Materials durch mit Walzen ausgerüstete Verarbeitungsmaschinen bedeutsam ist.
- Gute Bedruckbarkeit beim Bedrucken mit herkömmlichen Druckfarben sowie gute Beschriftbarkeit.
- Gute Klebebandhaftung, da beim Durchlauf des fotografischen Materials durch moderne Entwicklungsautomaten die jeweils nächstfolgende Rolle an die vorhergehende Rolle geklebt wird und die Klebehaftung beim Durchgang der Klebestelle durch Entwicklungsbäder gewährleistet sein muß.

Es ist in der Praxis sehr schwierig, diese Eigenschaften gleichzeitig zu verwirklichen, weil die dafür bekannten Komponenten die Materialeigenschaften zum Teil gegensätzlich beeinflussen. Hydrophobe Komponenten haben beispielsweise den Nachteil einer hohen Schmutzaufnahme und geringer antistatischer Wirksamkeit, während hydrophile Komponenten eine geringe Klebebandhaftung, schlechte Bedruckbarkeit und ungenügende Bäderfestigkeit ergeben.

Es ist bekannt, daß die statische Aufladung der rückseitigen Schicht durch Mattierungsmittel vermindert werden kann, weil durch sie die Adhäsion zweier aufeinanderliegender fotografischer Materialien herabgesetzt wird. Weiter ist bekannt, daß die bereits vorhandene statische Aufladung durch elektrisch leitende Zusätze in der Schicht entfernt wird. So ist z.B. aus der EP-A-0 160 912 ein fotografisches Material mit einer Silberhalogenidemulsionsschicht auf einer Seite eines polyolefinbeschichteten Papierträgers und einer antistatischen Schicht auf der anderen Seite des Trägers bekannt, bei dem die antistatische Schicht ein Natriummagnesiumsilikat, ein Natriumpolystyrolsulfonat und bestimmte Bernsteinsäurehalbester enthält. Die Leitfähigkeit ist bei dieser Kombination so, daß die gewünschten antistatischen Eigenschaften ausreichend sind. Außerdem weist das Material auch eine relativ geringe Schmutzaufnahme auf. Dies geht jedoch einher mit Verlusten bei den anderen erforderlichen Eigenschaften. Da antistatisch wirksame Stoffe wegen der ionischen Leitfähigkeit in der Regel wasserlöslich oder zumindest wasserquellbar sind, führt eine gute Leitfähigkeit gewöhnlich zu einer schlechten Haftung der Schicht beim Durchgang durch Bäder. Eine Folge der guten Leitfähigkeit ist also eine verringerte Abriebfestigkeit sowie eine verschlechterte Klebebandhaftung.

Es ist nun grundsätzlich schwierig, ein fotografisches Material zu erhalten, das bezüglich aller der oben genannten fünf Eigenschaften den Anforderungen entspricht. Polare Oberflächen sind nämlich zwar leitfähig (antistatische Eigenschaft) und zeigen eine geringe Schmutzaufnahme, aber mit zunehmender Polarität nehmen die Abriebfestigkeit und die Klebebandhaftung durch Einwirkung der Bäder ab. Umgekehrt führte bislang eine Verbesserung der Klebebandhaftung zu Verlusten hinsichtlich der Leitfähigkeit und zu erhöhter Schmutzaufnahme des fotografischen Materials.

Die Aufgabe der vorliegenden Erfindung besteht darin, ein fotografisches Material der eingangs genannten Art zu schaffen, dessen antistatisch beschichtete Rückseite gleichzeitig gute Eigenschaften hinsichtlich aller der oben genannten fünf Anforderungen aufweist.

Dazu enthält die antistatische Schicht eine kolloidale aluminiummodifizierte Kieselsäure, ein Alkalisalz einer organischen Polysäure, z.B. Natriumpolystyrolsulfonat als Leitfähigkeitsmittel, eine wässrige Dispersion von Copolymeren von Acrylsäure-Alkylestern mit einem Gehalt an freien Carboxylgruppen von 1 - 10 Mol-% und an freien Hydroxylgruppen von 0 - 20 Mol-% als Bindemittel, sowie ein trifunktionelles Aziridin als Vernetzungsmittel.

Letztere sind als Vernetzungsmittel für freie Carboxylgruppen enthaltende Kunststoffdispersionen bekannt.

Wie Vergleichsversuche gezeigt haben, zeigt dieser erfindungsgemäße Rückseitenstrich sowohl ausreichende Leitfähigkeit und somit gute antistatische Eigenschaften, geringe Schmutzaufnahme hinsichtlich der meist dunkel gefärbten Oxydationsprodukte von Entwicklerlösungen, gute Abrieb- und Wasserfestigkeit beim Durchgang durch saure und alkalische Entwicklungsbäder, gute Bedruckbarkeit mit handelsüblichen Druckfarben und gute Beschriftbarkeit sowie gute Klebebandhaftung auch bei chemischer und mechanischer Beanspruchung. Vorzugsweise überschreitet die Summe der polaren Gruppen nicht 25 Mol-% des Copolymeren von Acrylsäureestern.

Gemäß einer bevorzugten Ausführungsform der Erfindung ist als Bindemittel ein Terpolymeres aus Styrol, C₁-C₄-Alkylacrylat und 10 % Methacrylsäure vorgesehen. Gemäß einer weiteren bevorzugten Ausführungsform der Erfindung wird die Wirksamkeit der Kombination aus dem erfindungsgemäßen spezifischen Bindemittel und dem Vernetzungsmittel durch in der antistatischen Schicht zusätzlich enthaltenes Natriummagnesiumsilikat des Montmorillonittyps erhöht.

Die Mengenverhältnisse der Komponenten sind jeweils bezogen auf die trockene Schicht folgende:

| | |
|---|---|
| kolloidale Kieselsäure: | 23 - 70 Gew.% |
| Alkalisalz der Polysäure: | 3 - 30 Gew.% |
| Polymer-Binder: | 30 - 70 Gew.% |
| Montmorillonit: | 0 - 30 Gew.% |
| Aziridin: | 2 - 18 Gew.% |

Der Schichtauftrag (trocken) liegt bei 0,2 - 1,0 g/m², insbesondere 0,2 - 0,5 g/m².

Die Herstellung des erfindungsgemäßen Trägermaterials für fotografische Schichten erfolgt insbesondere in der Weise, daß man die Einzelkomponenten in der Reihenfolge Wasser-Alkohol-Gemisch, Montmorillonit, Kolloidale, aluminiummodifizierte Kieselsäure, Copolymerdispersion, Alkalisalz der organischen Polysäure, Aziridin langsam unter Rühren vermischt, den gewünschten pH-Wert mit Ammoniaklösung einstellt, die so erhaltene Gießlösung in der gewünschten Schichtdicke aufträgt und anschließend trocknet.

Die Prüfung der antistatischen Eigenschaften erfolgt durch Messung des Oberflächenwiderstands mit einer Elektrode nach DIN 53482.

Zur Prüfung der Bedruckbarkeit und der Abriebund Bäderfestigkeit werden Muster mit handelsüblichen Farbbändern bedruckt. Zur Prüfung der Muster auf chemische und mechanische Beanspruchungen, wie sie während des Entwicklungsvorganges auftreten, wurden die Muster nach dem Bedrucken 30 sec in einen handelsüblichen Entwickler getaucht und mit Wasser kurz abgespült. Anschließend werden mit dem Finger Friktionen auf die bedruckte Rückseite ausgeübt. Es wird geprüft, ob dabei der Druck verwischt wird oder Verfärbungen durch Auswaschen einer Farbkomponente der Druckfarbe auftreten. Ein nach Entwicklerbad und Friktion verwischter Druck ist entweder auf schlechte Haftung des Drucks auf der Rückseite des fotografischen Materials oder auf geringe Abriebfestigkeit der rückseitigen Beschichtung zurückzuführen. Letztere, also Beschädigungen durch Abrieb der rückseitigen Oberfläche lassen sich bei Betrachtung im Gegenlicht erkennen.

Zur Überprüfung der Klebebandhaftung wird das Muster mit einem handelsüblichen Klebeband (z.B. 3 M-Klebeband 8422) versehen und dieses mit einem definierten Gewicht (8 kg-Rolle) fixiert. Anschließend wird das Muster in 1,5 cm breite Streifen geschnitten und das Klebeband teilweise abgezogen. Die so präparierte Probe wird in einen Bruchlasttester eingespannt, in dem das Klebeband von der Unterlage in einem Winkel von 180° mit einer Geschwindigkeit von 20 cm/min abgezogen wird. Die zum Abziehen benötigte Kraft wird gemessen. Da die Klebebandhaftung auch bei mechanischer Beanspruchung in Entwicklungslösungen ausreichend sein muß, wird vor dem Abziehen des Klebebands ein Tropfen Wasser auf die Grenze zwischen dem fotografischen Material und dem Klebeband gegeben.

Zur Prüfung der Schmutzaufnahmefähigkeit wird ein handelsüblicher Color-Entwickler mit einer Füllhöhe von ca. 2 cm in eine offene Schale gefüllt und über eine Woche an der Luft stehen gelassen. Nach dieser Zeit hat sich an der Oberfläche eine dunkle Teerschicht aus Oxydationsprodukten gebildet. Diese teerartige Oberfläche wird mit dem zu prüfenden Muster abgezogen. Anschließend wird das Muster unter fließendem Wasser abgewaschen und an der Luft getrocknet. Das Ausmaß der Schmutzaufnahme läßt sich durch die Verfärbung auf der Rückseite visuell gut beurteilen.

Die nachfolgende Tabelle 1 enthält beispielhaft Zusammensetzungen von Mischungen für erfindungsgemäße antistatische Schichten. Die zugehörigen Prüfwerte sind in Tabelle 2 enthalten.

## Patentansprüche

1. Trägermaterial für fotografische Schichten mit antistatischem Rückseitenstrich, **dadurch gekennzeichnet,** daß der Rückseitenstrich wenigstens die folgenden Komponenten enthält:
a) Eine kolloidale aluminiummodifizierte Kieselsäure
b) Ein Alkalisalz einer organischen Polysäure
c) Eine wäßrige Dispersion mindestens eines Copolymers aus Alkylacrylat, Methacrylsäure und mindestens einer weiteren copolymerisierten Komponente, mit einem Gehalt an freien Carboxylgruppen von 1 - 10 Mol-% und an freien Hydroxylgruppen von 0 - 20 Mol-%
d) Ein trifunktionelles Aziridin als Vernetzungsmittel.

2. Fotografisches Trägermaterial nach Anspruch 1, **dadurch gekennzeichnet,** daß die weiteren Komponenten Methylmethacrylat und Hydroxyethylacrylat sind.

3. Fotografisches Trägermaterial nach Anspruch 1, **dadurch gekennzeichnet,** daß die weitere Komponente Styrol ist, wobei der Anteil an Methacrylsäure in diesem Fall 10 Mol-% beträgt.

4. Fotografisches Trägermaterial nach Anspruch 1, **dadurch gekennzeichnet,** daß die Summe der polaren Gruppen in c) 25 Mol-% nicht überschreitet.

5. Fotografisches Trägermaterial nach Anspruch 1 oder 2, **dadurch gekennzeichnet,** daß das Copolymer ein Terpolymeres aus Styrol, C₁-C₄-Alkylacrylat und 10 % Methacrylsäure ist.

6. Fotografisches Trägermaterial nach einem der Ansprüche 1 bis 5, **dadurch gekennzeichnet,** daß der antistatische Strich zusätzlich ein Natriummagnesiumsilikat des Montmorillonittyps enthält.

7. Fotografisches Trägermaterial nach Anspruch 1, **dadurch gekennzeichnet,** daß das Alkalisalz einer organischen Polysäure ein Alkalisalz von Polystyrolsulfonsäure oder Naphthalinpolysulfonsäure oder ein Alkalicellulosesulfat ist.

8. Fotografisches Trägermaterial nach Anspruch 1, **dadurch gekennzeichnet,** daß das Trägermaterial ein polyolefinbeschichtetes Papier ist.

9. Fotografisches Trägermaterial nach einem der Ansprüche 1 bis 8, **gekennzeichnet durch** folgende Mengenverhältnisse der Komponenten, jeweils bezogen auf die trockene Schicht:
| | |
|---|---|
| kolloidale Kieselsäure | 23 - 70 Gew.-% |
| Alkalisalz der Polysäure | 3 - 30 Gew.-% |
| Polymer-Binder | 30 - 70 Gew.-% |
| Montmorillonit | 0 - 30 Gew.-% |
| Aziridin | 2 - 18 Gew. % |

10. Verfahren zur Herstellung eines Trägermaterials für fotografische Schichten nach einem der Ansprüche 1 bis 9, **dadurch gekennzeichnet,** daß man die Einzelkomponenten in dem vorgelegten Lösungsmittelgemisch aus Wasser und Isopropylalkohol wie folgt langsam und rührend vermischt: Montmorillonit, kolloidale, aluminiummodifizierte Kieselsäure, Copolymerdispersion, Alkalisalz der organischen Polysäure, Aziridin, den gewünschten pH-Wert mit Ammoniaklösung einstellt, die so erhaltene Gießlösung in der gewünschten Schichtdicke aufträgt und anschließend trocknet.

## Claims

1. Support material for photographic coatings having anti-static rear face coating, characterized in that the rear face coating contains at least the following components:
a) a colloidal aluminium-modified silica,
b) an alkali salt of an organic poly-acid,
c) an aqueous dispersion of at least one copolymer of alkyl acrylate, methacrylic acid and at least one other copolymerized component, having a content of free carboxyl groups of 1 - 10 mol-% and of free hydroxyl groups of 0 - 20 mol-%,
d) a trifunctional aziridin as cross-linking agent.

2. Photographic support material according to Claim 1, characterized in that the other components are methyl methacrylate and hydroxyethyl acrylate.

3. Photographic support material according to Claim 1, characterized in that the other component is styrene, the proportion of methacrylic acid in this case being 10 mol-%.

4. Photographic support material according to Claim 1, characterized in that the sum of the polar groups in c) does not exceed 25 mol-%.

5. Photographic support material according to Claim 1 or 2, characterized in that the copolymer is a terpolymer of styrene, C₁ - C₄ alkyl acrylate and in 10 % methacrylic acid.

6. Photographic support material according to one of Claims 1 to 5, characterized in that the anti-static coating additionally contains a sodium magnesium silicate of the montmorillonite type.

7. Photographic support material according to Claim 1, characterized in that the alkali salt of an organic poly-acid is an alkali salt of polystyrene sulphonic acid or naphthalene polysulphonic acid or an alkali cellulose sulphate.

8. Photographic support material according to Claim 1, characterized in that the support material is a polyolefin-coated paper.

9. Photographic support material according to one of Claims 1 to 8, characterized by the following quantitative relationships of the components, each referred to the dry coating:
| | |
|---|---|
| colloidal silica: | 23 - 70 % by wt. |
| alkali salt of the poly-acid: | 3 - 30 % by wt. |
| polymer binder: | 30 - 70 % by wt. |
| montmorillonite: | 0 - 30 % by wt. |
| aziridin: | 2 - 18 % by wt. |

10. Method of making a support material for photographic coatings according to one of Claims 1 to 9, characterized in that the individual components are mixed slowly and with stirring in the already prepared solvent mixture of water and isopropyl alcohol as follows: montmorillonite, colloidal aluminium-modified silica, copolymer dispersion, alkali salt of the organic poly-acid, aziridin, the desired pH value is adjusted with ammonia solution, and the thus obtained casting solution is applied to the desired coating thickness and then dried.

## Revendications

1. Matériau de support pour couches photographiques avec couche de revêtement antistatique sur la face postérieure, caractérisé en ce que le revêtement de la face postérieure contient au moins les constituants suivants :
a) un acide silicique colloïdal modifié par l'aluminium,
b) un sel alcalin d'un polyalcool organique,
c) une dispersion aqueuse d'au moins un copolymère d'acrylate d'alkyle, d'acide méthacrylique et d'au moins un autre constituant polymérisé ayant une teneur en groupes carboxyle libres allant de 1 à 10 moles-% et en groupes hydroxyle libres allant de 0 à 20 moles-%
d) une aziridine trifonctionnelle servant d'agent de réticulation.

2. Matériau de support photographique selon la revendication 1, caractérisé en ce que les autres constituants sont le méthacrylate de méthyle et l'acrylate d'hydroxyéthyle.

3. Matériau de support photographique selon la revendication 1, caractérisé en ce que l'autre constituant est le styrène tandis que la teneur en acide méthacrylique est égale dans ce cas à 10 moles-%.

4. Matériau de support photographique selon la revendication 1, caractérisé en ce que la somme des groupes polaires dans c) ne dépasse pas 25 moles-%.

5. Matériau de support photographique selon la revendication 1 ou 2, caractérisé en ce que le copolymère est un terpolymère de styrène, d'acrylate d'alkyle en C₁-C₄ et de 10% d'acide méthacrylique.

6. Matériau de support photographique selon l'une des revendications 1 à 5, caractérisé en ce que la couche antistatique contient en outre un silicate de sodium-magnésium du type de la montmorillonite.

7. Matériau de support photographique selon la revendication 1 caractérisé en ce que le sel alcalin d'un polyacide organique est un sel alcalin de l'acide polystyrènesulfonique ou de l'acide nahtalinepolysulfonique ou un sulfate de cellulose alcalin.

8. Matériau de support photographique selon la revendication 1 caractérisé en ce que le matériau de support est un papier enduit de polyoléfine.

9. Matériau de support photographique selon l'une des revendications 1 à 8, caractérisé par les rapports pondéraux suivants des constituants, rapportés chaque fois à la couche sèche :
| | |
|---|---|
| acide silicique colloïdal | 23 - 70% en poids |
| sel alcalin du polyacide | 3 - 30% en poids |
| liant polymère | 30 - 70% en poids |
| montmorillonite | 0 - 30% en poids |
| aziridine | 2 - 18% en poids |

10. Procédé de préparation d'un matériau de support pour couches photographiques selon l'une des revendications 1 à 9, caractérisé en ce qu'on mélange lentement et avec agitation les différents constituants dans le mélange des solutions préparées formées d'eau et d'alcool isopropylique dans l'ordre suivant : montmorillonite, acide silicique colloïdal modifié par l'aluminium, dispersion de copolymères, sel alcalin du polyacide organique, aziridine, qu'on règle le pH à la valeur souhaitée avec une solution ammoniacale, que l'on applique la solution ainsi obtenue pour obtenir l'épaisseur de couche souhaitée et que l'on sèche ensuite.
